# EUROPÄISCHE PATENTSCHRIFT

(11) **EP 0 319 702 B1**
(45) Veröffentlichungstag und Bekanntmachung des Hinweises auf die Patenterteilung: **18.09.1991**
(21) Anmeldenummer: 88118172.1
(22) Anmeldetag: 01.11.1988
(51) Int. Cl.: E01C 7/26

(54) **Belag für Tragschichten und Verfahren zur Herstellung desselben**
Surfacing for supporting course and method of its manufacturing
Revêtement pour couches portantes et son procédé de fabrication

(30) Priorität: 08.12.1987 DE 3741458
(43) Veröffentlichungstag der Anmeldung: 14.06.1989
(73) Patentinhaber: Deutag Asphalttechnik GmbH, D-50679 Köln (DE)
(72) Erfinder: Goldt, Heinz, Dipl.-Ing., D-5460 Linz/Rhein (DE)
(74) Vertreter: von Kreisler, Alek, Dipl.-Chem.

(56) Entgegenhaltungen:
- DE-A- 2 265 308
- DE-A- 2 623 556
- DE-A- 2 741 137
- DE-A- 3 245 068

## Beschreibung

Gegenstand der vorliegenden Erfindung ist ein Belag für Tragschichten, insbesondere gemäß ZTVT-StB 86, bestehend aus natürlichen und/oder künstlichen Mineralstoffen und einem Bindemittelgemisch aus Bitumen und hydraulischem Bindemittel. Weiterhin betrifft die Erfindung das Verfahren zur Herstellung derartiger Beläge.

Die ZTVT-StB 86 enthält die zusätzlichen technischen Vorschriften und Richtlinien für Tragschichten im Straßenbau, herausgegeben vom Bundesministerium für Verkehr, Abteilung Straßenbau. Danach werden die Tragschichten für den Straßenbau in drei Klassen eingeteilt, nämlich Tragschichten ohne Bindemittel, Tragschichten mit hydraulischen Bindemitteln und Tragschichten mit bituminösen Bindemitteln. Die Tragschichten ohne Bindemittel werden im allgemeinen als unterste Tragschicht eingesetzt. Es handelt sich um Gemische aus gemäß den Vorschriften abgestuften Mineralstoffgemischen. Tragschichten mit hydraulischen Bindemitteln bestehen aus ungebrochenen und/oder gebrochenen Mineralstoffgemischen und hydraulischen Bindemitteln. Es handelt sich hierbei um eine sehr starre Bauweise, die keine Verformungen zuläßt. Der Nachteil dieser Tragschichten ist die sehr hohe Rißempfindlichkeit, die bis in die darüber liegenden bituminösen Decken durchschlagen kann. Deshalb findet der Einsatz der Tragschichten mit hydraulischen Bindemitteln überwiegend unter zementgebundenen Fahrbahndecken statt. Bei Tragschichten mit bituminösen Bindemitteln handelt es sich um ein Mischgut, das aus abgestuften Mineralstoffen und Straßenbaubitumen oder Pechbitumen oder hochviskosem Straßenpech als Bindemittel besteht. Diese Tragschichten werden im Heißeinbau hergestellt.

Bei bituminös gebundenen Tragschichten kann es unter schweren Verkehrsbelastungen und ungünstigen Einflüssen, insbesondere bei nicht ausreichend tragfähigem Unterbau bzw. weichem Untergrund, zu Verformungen innerhalb der Straßenkonstruktion kommen (zum Beispiel Spurrinnenbildung). Der Vorteil bituminöser Tragschichten ist, daß sie sehr flexibel sind und daher weitgehend rissefrei bleiben.

Aus der DE-PS 2265308 ist ein Verfahren bekannt zum Herstellen eines Baustoffes für Tragschichten für den Straßenoberbau, bestehend aus einem Mineralkorngemisch und, bezogen auf das Gewicht des Mineralkorngemisches, 2 bis 15 Gewichtsteilen eines hydraulisch wirksamen Füllstoffes, 1 bis 5 Gewichtsteilen Bitumen als Bindemittel und 4 bis 15 Gewichtsteilen Wasser unter Einsatz von mit Bitumen umhülltem Mineralkorn, wobei 70 bis 90 Gew.-% des Mineralkorngemisches mit dem hydraulisch wirksamen Füllstoff und dem Wasser vermischt und getrennt davon die restlichen 30 bis 10 Gew.-% des Mineralkorngemisches mit Bitumen oder Teer oder einer Mischung davon vermengt werden, worauf die beiden Mischungen grob miteinander vermischt werden. Durch dieses Verfahren sollen Tragschichten entstehen, die eine annähernd hohe Tragfähigkeit wie Zementboden, auf alle Fälle aber die Tragfähigkeit des hydraulisch verfestigten Mineralgemisches besitzen und ein Selbstheilungsvermögen aufweisen, das den Bauweisen mit Bitumen oder Teer zu eigen ist. Bei dem Verfahren wird die hydraulische Abbindung durch die Zugabe von Bitumen abgebremst, so daß keine großen geschlossenen, ausgebildeten Platten entstehen können, die beim Auseinanderreißen auch große Risse ergeben. Es wird vielmehr bewußt eine Vielzahl von kleinen, unregelmäßigen Rissen angestrebt, die jedoch durch das Bitumen miteinander teilweise verklebt werden.

Die Verklebungskraft muß erhalten bleiben, wodurch der Baustoff ein Selbstheilungsvermögen erhält. Bei diesem Verfahren dürfen höchstens 30 Gew.-% der Körner des Mineralgemisches von dem Bitumen umhüllt sein, da ein Baustoff, bei dem die Umhüllung des Mineralstoffes mit dem Bindemittel Bitumen über die gesamten 30 Gew.-% hinausgeht, die gestellte Aufgabe nicht mehr lösen kann. Dieses Verfahren hat sich offensichtlich in der Praxis nicht bewährt, so daß auch das Patent relativ früh nach der Erteilung wieder fallen gelassen wurde. Auf einem ähnlichen Prinzip beruht die Herstellung eines halbstarren Belages für Verkehrsflächen gemäß DE-AS 2623556, bei dem ein hohlraumreiches Traggerüst aus einer mit bituminösen Bindemitteln umhüllten Mineralmischung eingesetzt wird, dessen Hohlräume vollständig mit einem Zementmörtel mit Bindemittelzusatz ausgefüllt sind und bei dem der Zementmörtel als Bindemittelzusatz eine Bitumenemulsion enthält. Auch bei diesem Verfahren wird getrennt voneinander eine hohlraumreiche, grobkörnige Mineralmischung mit Bitumen, Teer oder mit Zusatzstoffen modifizierten bituminösen Bindemitteln vorumhüllt und separat aus einer Sandmischung unter Zugabe von Wasser, Zement und einer Bitumenemulsion ein Mörtel hergestellt, dann das Ganze gemischt, transportiert, eingebaut und verdichtet. Auch bei diesem Verfahren werden somit die Poren des mit Bitumen überzogenen grobkörnigen Anteils mit einer hydraulisch abbindenden feinteiligeren Komponente ausgefüllt. Angaben über die Mengen der verwendeten Bindemittel liegen nicht vor.

Aus der DE-OS 3245068 sind Bitumenemulsion-Asphaltgemische mit Mischbindestoff für den Straßenbau bekannt, bei denen die kationaktive Bitumenemulsion und ein Alkalierdmetalloxid und/oder -hydroxid enthaltendes hydraulisches Pulver zusammen mit üblichen Mineralzusätzen eingesetzt werden.

Bei diesen Gemischen wird die saure Reaktion der beim Brechen der Emulsion freiwerdenden wäßrigen Lösung mit niedrigem pH-Wert durch ein entsprechendes Zusetzen von freiem Alkalierdmetalloxid und/oder -hydroxid kompensiert und neben der Bitumenbindung der Struktur auch eine hydraulische Bindung geschaffen. Die dort beschriebenen Asphaltgemische enthalten 0,5 bis 8 Gew.-% hydraulisches Pulver und 2,5 bis 10 Gew.-% kationaktive Bitumenemulsion sowie 82 bis 97 Gew.-% übliche Mineralzusätze. Aus den Beispielen geht hervor, daß mindestens 7% Bitumenemulsion und mindestens 3% alkalische Asche zur Anwendung gekommen sind und daraus dann Straßenbeläge hergestellt wurden. Die Wirkung dieses Gemisches besteht darin, daß der freie Alkalierdmetalloxidgehalt oder -hydroxidgehalt des hydraulischen Pulvers die Haftfähigkeit des Bitumens verbessert und dadurch die Ausgangskohäsion der Struktur erhöht. Es wird daher auch stets der Mineralzusatz trocken mit der basischen Asche vorgemischt und erst dann mit der kationaktiven Bitumenemulsion besprüht. Das Mischen dauerte nur bis zu 42 Sekunden. Danach wurde das Gemisch bereits aufgetragen und verdichtet.

Die Erfindung hat sich die Aufgabe gestellt, Tragschichten, insbesondere Tragschichten gemäß ZTVT-StB 86, besser, billiger, haltbarer und dennoch leicht herstellbar zu machen, wobei die Nachteile von Tragschichten mit hydraulischen Bindemitteln und Tragschichten mit bituminösen Bindemitteln vermieden, die Vorteile derselben jedoch beibehalten werden sollen.

Diese Aufgabe kann überraschend gut und einfach gelöst werden dadurch, daß, bezogen auf das Tragschichtgemisch, der Gehalt an Bitumen und hydraulischem Bindemittel je 1,0 bis 3,0 Gew.-% beträgt, der Gehalt an beidem zusammen mindestens 3 Gew.-% beträgt und der ursprüngliche Wassergehalt ungefähr dem Wassergehalt entspricht, der die dichteste Lagerung ermöglicht (gemessen nach Proctor (DIN 18127)).

Vorzugsweise beträgt der Gehalt an Bitumen und hydraulischem Bindemittel je 2,0 bis 2,5 Gew.-%. Der Gesamtwassergehalt wird nach dem Proctor-Verfahren (DIN 18127) bemessen. Es kommen vorzugsweise Wassergehalte zur Anwendung, die 0 bis 20%, bezogen auf den Wassergehalt, unter dem optimalen Wassergehalt nach Proctor liegen.

Von entscheidender Bedeutung ist der Einsatz der anionischen wäßrigen Emulsion von Bitumen, die im Gegensatz zu dem Gemisch gemäß DE-OS 3245068, der kationaktiven Bitumenemulsion, durch den Zusatz der alkalischen hydraulischen Bindemittel nicht gebrochen wird. Der erfindungsgemäß verwendete Wassergehalt, der ungefähr dem Wassergehalt entspricht, der die dichteste Lagerung nach Proctor ermöglicht, wird benötigt, um das Gemisch auf der Baustelle einbaufähig und ausreichend verdichtbar zu machen. Das Gemisch kann daher in üblichen Zeiträumen vorgemischt, transportiert, eingebaut und verdichtet werden, ohne daß es dabei besonderer Vorsichtsmaßnahmen oder eines sehr raschen Arbeitens bedarf. Die volle Belastbarkeit des Materials wird erst nach dem Abbinden des hydraulischen Bindemittels erreicht, jedoch besitzt die eingebaute und verdichtete Schicht ausreichende Tragfähigkeit, um die Belastung durch den Baustellenverkehr aufzunehmen und den Baufortschritt zu gewährleisten. Das hydraulische Bindemittel entspricht vorzugsweise den Normen DIN 1164, DIN 1060 und DIN 18506.

Ein besonderer Vorteil der erfindungsgemäßen Tragschichten ist, daß sie mit relativ geringen Mengen an Bindemitteln auskommen, nämlich 3 bis 6 Gew.-%, vorzugsweise 4 bis 5 Gew.-%, bezogen auf das Tragschichtgemisch.

Es entstehen erfindungsgemäß Tragschichten, die nach Abbinden des hydraulischen Bindemittels Marshall-Stabilitäten und Marshall-Fließwerte aufweisen, die den Anforderungen der ZTVT-StB-86-Tabelle 4.2 für bituminöses Tragschicht-Mischgut der Art CS für besondere Beanspruchungen entsprechen.

Ein weiterer Vorteil des erfindungsgemäßen Verfahrens ist, daß erhebliche Mengen von Recyclingbaustoffen als Mineralstoffe eingesetzt werden können. Dieses Material kann allein oder in beliebigen Mengen den Mineralstoffen zugesetzt werden, sofern die Korngrößenverteilung, die Form und die sonstigen Anforderungen den Vorschriften der ZTVT-StB 86 entsprechen.

Die Aufbereitung der Gemische kann in üblichen Zwangs- oder Freifallmischern erfolgen. Der Einbau erfolgt mittels üblicher Straßenfertiger bzw. durch den Betoneinbauzug. Die Verdichtung erfolgt in üblicher Weise mittels Einbaugerät und/oder Walzeneinsatz. Die so erhaltenen Tragschichten sind für den weiteren Ausbau der Fahrbahndecken befahrbar und belastbar.

In dem nachfolgenden Beispiel ist eine bevorzugte Ausführungsform beschrieben.

### Beispiel

Verwendet wird ein Tragschicht-Mischgut 0/22 mm. Als Mineralstoff wurde Kalkstein eingesetzt mit der Zusammensetzung

- Kalksteinsplitt: 65 Gew.-%
- Kalksteinbrechsand: 30 Gew.-% und
- Kalksteinmehl: 5 Gew.-%.

Diesem Gemisch wurden 2,0 Gew.-% Bitumen zugegeben in Form einer 50%-igen Bitumenemulsion, anionisch, mit einer Viskosität Stv. 4 mm/20°C: 20 bis 30 Sekunden sowie 2,0 Gew.-% Zement PZ 35 F. Die Wassermenge wurde so bemessen, daß sie 10% unter der Menge lag, die die dichteste Lagerung ermöglicht, gemessen nach Proctor (DIN 18127). Die daraus erhaltene Tragschicht zeigte nach 28 Tagen eine Marshall-Stabilität von 12,0 kN und einen Marshall-Fließwert von 2,3 mm. Dieses Material erfüllt die Anforderungen der ZTVT-StB-86-Tabelle 4.2 für bituminöses Tragschicht-Mischgut der Art CS für besondere Beanspruchungen.

## Patentansprüche

1. Belag für Tragschichten, insbesondere gemäß ZTVT-StB 86, bestehend aus natürlichen und/oder künstlichen Mineralstoffen und einem Bindemittelgemisch aus Bitumen und hydraulischem Bindemittel, dadurch gekennzeichnet, daß, bezogen auf das Tragschichtgemisch, der Gehalt an Bitumen und hydraulischem Bindemittel je 1,0 bis 3,0 Gew.-% beträgt, der Gehalt an beidem zusammen mindestens 3 Gew.-% beträgt und der Gesamtwassergehalt ungefähr dem Wassergehalt entspricht, der die dichteste Lagerung ermöglicht (gemessen nach Proctor (DIN 18127)).

2. Belag gemäß Anspruch 1, dadurch gekennzeichnet, daß der Gehalt an Bitumen und hydraulischem Bindemittel je 2,0 bis 2,5 Gew.-% beträgt.

3. Belag gemäß einem der Ansprüche 1 oder 2, dadurch gekennzeichnet, daß der Gesamtwassergehalt 0 bis 20%, bezogen auf den Wassergehalt, unterhalb dem optimalen Wassergehalt nach Proctor liegt.

4. Belag gemäß einem der Ansprüche 1 bis 3, dadurch gekennzeichnet, daß das Bitumen in Form einer anionischen wäßrigen Emulsion zugegeben wird.

5. Belag gemäß einem der Ansprüche 1 bis 4, dadurch gekennzeichnet, daß das hydraulische Bindemittel den Normen DIN 1164, DIN 1060 und DIN 18506 entspricht.

6. Verfahren zur Herstellung von Belägen von Tragschichten, insbesondere gemäß ZTVT-StB 86, bestehend aus natürlichen und/oder künstlichen Mineralstoffen und einem Bindemittelgemisch aus Bitumen und hydraulischem Bindemittel, dadurch gekennzeichnet, daß die Mineralstoffe ohne Erhitzen gleichzeitig mit je 1,0 bis 3,0 Gew.-% Bitumen und hydraulischem Bindemittel und so viel Wasser gemischt werden, daß der Wassergehalt ungefähr dem Wassergehalt entspricht, der die dichteste Lagerung ermöglicht, gemessen nach Proctor (DIN 18127), wobei der Gehalt an Bitumen und hydraulischem Bindemittel zusammen mindestens 3 Gew.-% beträgt und das Bitumen in Form einer anionischen wäßrigen Emulsion mit einem Netzmittel zugegeben wird, und das fertige Gemisch nach dem Einbau in üblicher Weise verdichtet wird.

7. Verfahren gemäß Ansprüch 6, dadurch gekennzeichnet, daß der Gehalt an Bitumen und hydraulischem Bindemittel je 2,0 bis 2,5 Gew.-% beträgt.

8. Verfahren gemäß einem der Ansprüche 6 oder 7, dadurch gekennzeichnet, daß der Gesamtwassergehalt 0 bis 20%, bezogen auf den Wassergehalt, unterhalb dem optimalen Wassergehalt nach Proctor liegt.

9. Verfahren gemäß einem der Ansprüche 6 bis 8, dadurch gekennzeichnet, daß das hydraulische Bindemittel den Normen DIN 1164, DIN 1060 und DIN 18506 entspricht.

## Claims

1. A covering for base courses, especially according to ZTVT-StB 86, consisting of natural and/or artificial mineral materials and a binder mixture comprising bitumen and a hydraulic binder, characterized in that ― relative to the base course mix ― the content of bitumen and hydraulic binder each is from 1.0 to 3.0% by weight, the content of the sum of both is at least 3% by weight, and the total water content approximately corresponds to the water content which enables the densest deposition {measured according to Proctor (DIN 18127)}.

2. The covering according to claim 1, characterized in that the content of bitumen and hydraulic binder each is from 2.0 to 2.5% by weight.

3. The covering according to either of claims 1 or 2, characterized in that the total water content is from 0 to 20%, relative to the water content, below the optimum water content according to Proctor.

4. The covering according to anyone of claims 1 to 3, characterized in that the bitumen is added in the form of an anionic aqueous emulsion.

5. The covering according to anyone of claims 1 to 4, characterized in that the hydraulic binder conforms to the standards of DIN 1164, DIN 1060 and DIN 18506.

6. A process for the manufacture of coverings of base courses, especially according to ZTVT-StB 86, consisting of natural and/or artificial mineral materials and a binder mixture comprising bitumen and a hydraulic binder, characterized in that the mineral materials are simultaneously mixed with from 1.0 to 3.0% by weight of each bitumen and hydraulic binder and an amount if water such that the total water content approximately corresponds to the water content which enables the densest deposition as measured according to Proctor (DIN 18127), where the content of the sum of bitumen and hydraulic binder at least 3% by weight and the bitumen is added in the form of an anionic aqueous emulsion, and the final mixture, after application, is densified in the conventional manner.

7. The process according to claim 6, characterized in that the content of bitumen and hydraulic binder each is from 2.0 to 2.5% by weight.

8. The process according to either of claims 6 or 7, characterized in that the total water content is from 0 to 20%, relative to the water content, below the optimum water content according to Proctor.

9. The process according to anyone of claims 6 to 8, characterized in that the hydraulic binder conforms to the standards of DIN 1164, DIN 1060 and DIN 18506.

## Revendications

1. Revêtement pour couches portantes, en particulier suivant le document ZTVT-StB 86 (Prescriptions et directives techniques complémentaires pour les couches portantes dans la construction des routes, édition 1986, du Ministère Fédéral des Transports de la RFA), constitué de matières minérales naturelles et/ou artificielles et d'un mélange faisant fonction de liant, réalisé à partir de bitume et de liant hydraulique, caractérisé en ce que, rapportées au mélange de la couche portante, les teneurs en bitume et en liant hydraulique sont chacune de 1,0 à 3,0% en poids, en ce que la teneur des deux éléments ensemble est d'au moins 3% en poids et en ce que la teneur totale en eau correspond sensiblement à la teneur en eau qui permet le dépôt le plus compact (mesuré suivant Proctor (norme DIN 18127)).

2. Revêtement suivant la revendication 1, caractérisé en ce que les teneurs en bitume et en liant hydraulique sont chacune de 2,0 à 2,5% en poids.

3. Revêtement suivant la revendication 1 ou la revendication 2, caractérisé en ce que la teneur totale en eau se trouve de 0 à 20%, rapportée à la teneur en eau, au dessous de la teneur optimale en eau suivant Proctor.

4. Revêtement suivant l'une quelconque des revendications 1 à 3, caractérisé en ce que le bitume est ajouté sous la forme d'une émulsion aqueuse anionique.

5. Revêtement suivant l'une quelconque des revendications 1 à 4, caractérisé en ce que le liant hydraulique correspond aux normes DIN 1164, DIN 1060 et DIN 18506.

6. Procédé de fabrication de revêtements de couches portantes, en particulier suivant le document ZTVT-StB 86, constitués de matières minérales naturelles et/ou artificielles et d'un mélange faisant fonction de liant, réalisé partir de bitume et de liant hydraulique, caractérisé en ce qu'on mélange les matières minérales en même temps, sans chauffage, avec pour chacune une teneur de 1,0 à 3,0% en poids et avec assez d'eau pour que la teneur en eau corresponde sensiblement à la teneur en eau permettant le dépôt le plus compact (mesuré suivant Proctor (DIN 18127)), étant entendu que la teneur de l'ensemble bitume et liant hydraulique atteint au moins 3% en poids et que le bitume est ajouté sous la forme d'une émulsion aqueuse anionique comportant un agent mouillant et que le mélange terminé est compacté de la manière habituelle, après mise en place.

7. Procédé suivant la revendication 6, caractérisé en ce que les teneurs en bitume et en liant hydraulique sont chacune de 2,0 à 2,5% en poids.

8. Procédé suivant la revendication 6 ou la revendication 7, caractérisé en ce que la teneur totale en eau se trouve de 0 à 20%, rapportée à la teneur en eau, au dessous de la teneur optimale en eau suivant Proctor.

9. Procédé suivant l'une quelconque des revendications 6 à 8, caractérisé en ce que le liant hydraulique correspond aux normes DIN 1164, DIN 1060 et DIN 18506.
